# FASCICULE DE BREVET EUROPEEN

(11) **EP 0 102 874 B1**
(45) Date de publication et mention de la délivrance du brevet: **03.12.1986**
(21) Numéro de dépôt: 83401550.5
(22) Date de dépôt: 27.07.1983
(51) Int. Cl.: C23C 18/34

(54) **Bain pour le dépôt chimique de nickel et/ou de cobalt utilisant un réducteur à base de bore ou de phosphore**
Bad zum chemischen Abscheiden von Nickel- oder Kobaltüberzügen unter Verwendung eines Reduktionmittels auf der Basis von Bor oder Phosphor
Nickel or cobalt chemical plating bath using reducing agents containing boron or phosphor

(30) Priorité: 30.07.1982 FR 8213431
(43) Date de publication de la demande: 14.03.1984
(73) Titulaire: Office National d'Etudes et de Recherches Aérospatiales (O.N.E.R.A.), 92320 Châtillon-sous-Bagneux (FR)
(72) Inventeur: Josso, Pierre, F-92130 Issy les Moulineaux (FR); Lepetit, Pierre, F-91770 Saint Vrain (FR); Massard, Marcel, Décédé (FR); Mazars, Pierre, F-75010 Paris (FR)
(74) Mandataire: Netter, André

## Description

L'invention concerne un bain pour le dépôt chimique de nickel et/ou de cobalt utilisant un réducteur à base de bore ou de phosphore.

La technique de dépôt chimique de nickel, de cobalt, ou de nickel-cobalt est largement utilisée par l'industrie depuis de nombreuses années en raison de la régularité du dépôt qui peut être obtenu quelle que soit la forme de la pièce, et ce qu'il s'agisse de pièces métalliques ou de pièces en matière plastique.

Tous les bains actuellement utilisés pour le dépôt par voie chimique, c'est-à-dire par voie auto-catalytique, de nickel et/ou de cobalt, qu'il s'agisse de bains acides ou de bains alcalins, utilisent un réducteur à base de bore ou de phosphore sous forme d'hypophosphite alcalin ou de dérivé hydrogéné du bore. En plus de ce réducteur, ils contiennent un ou des sels du ou des métaux à déposer, un ou plusieurs complexants de ce métal (ou de ces métaux) et un stabilisant.

Le rôle du complexant est de conserver le métal en solution et de le libérer au fur et à mesure de la réaction de dépôt.

Le stabilisant est indispensable pour une réaction autocatalysée comme celle intervenant ici, afin de ralentir la vitesse de la réaction de dépôt et donc de permettre l'obtention du dépôt régulier souhaité sur la pièce.

Les stabilisants utilisés industriellement sont, pour les bains acides, des dérivés minéraux ou organiques du soufre et, pour les bains alcalins, des composés de métaux ou métalloïdes des groupes Illb, IVb et Vb de la classification périodique des éléments, et notamment du thallium.

Bien que les bains ainsi constitués donnent toute satisfaction pour les applications usuelles, le Demandeur a éprouvé des difficultés lors de leur utilisation pour des applications particulières.

Il se préoccupe en effet, entre autres, de l'élaboration de pièces métalliques, par exemple d'aubes de turbines, destinées à fonctionner à des températures très élevées et dans des gaz fortement corrosifs, notamment des gaz soufrés, et a mis au point un procédé de traitement surfacique de protection de tels alliages par chromaluminisation (Brevet français N° 2 278 794), lequel traitement thermochimique doit être effectué sur des pièces préalablement revêtues d'un dépôt de nickel avantageusement réalisé par voie chimique.

Or, il s'est avéré que l'utilisation, pour ce dépôt chimique, de bains comprenant des stabilisants soufrés entraînait la formation d'un dépôt contenant, en plus du métal, du soufre, lequel, à une concentration de l'ordre de 3 à 5 %ₒ en poids du dépôt, peut provoquer de graves phénomènes de corrosion du dépôt et/ou du substrat revêtu. De même, l'utilisation d'un bain comprenant comme stabilisant un composé de métal lourd tel que le thallium entraîne, dans le dépôt, la présence de métal lourd qui, pour une concentration de l'ordre de 5 % en poids du dépôt, provoque, par diffusion ou par coalescence dans le dépôt et/ou dans le substrat, un abaissement considérable des caractéristiques mécaniques de l'alliage recouvert.

Par ailleurs, ces techniques de dépôt de métal par voie chimique sont utilisées pour le revêtement de moules pour la fabrication de récipients en verre destinés à recevoir des produits alimentaires. Or, les stabilisants actuellement utilisés entraînent la présence sur le récipient d'éléments toxiques qui peuvent diffuser dans le verre et entrer en contact avec le produit alimentaire. Il a donc paru souhaitable au Demandeur de pouvoir fournir un bain de dépôt chimique de nickel et/ou de cobalt qui n'entraîne pas la formation d'un dépôt comprenant de tels éléments toxiques.

La demande de Brevet français 2 329 762 propose un type de stabilisant différent de ceux habituellement utilisés, constitué par un composé organique iodé. Ces composés ne suppriment pas les inconvénients des stabilisants usuels car la présence d'iode entraîne des effets comparables à la présence de soufre. On peut d'ailleurs en dire autant des autres halogènes.

Le Demandeur a donc cherché à mettre au point un bain de dépôt chimique de nickel et/ou de cobalt comprenant un stabilisant ne conduisant pas aux inconvénients, rappelés ci-dessus, des stabilisants antérieurement connus.

Le bain selon l'invention est conforme à la revendication 1.

Le bore, l'aluminium, le carbone, l'azote, le phosphore, l'oxygène, le fluor et le chlore sont des constituants acceptables du stabilisant, soit parce qu'ils ne sont pas inclus dans le dépôt, soit parce qu'ils peuvent en être éliminés, soit parce qu'ils n'entraînent pas d'effet corrosif ou toxique.

En particulier, le fluor et le chlore peuvent être éliminés. Si on veut éviter cette opération, il faut choisir un stabilisant ne comprenant aucun métalloïde du groupe Vlla.

C'est en étudiant de façon appropriée le phénomène d'autocatalyse que les inventeurs ont pu déterminer la propriété que devaient présenter les stabilisants pour l'obtention des buts souhaités.

Leur attention s'est d'abord portée sur la structure électronique du métal déposé. Le nickel, par exemple, présente une couche 3d qui, au lieu d'avoir 10 électrons, en possède 8, et une couche 4s qui présente deux électrons et est donc saturée. Pour trouver une certaine stabilité électronique, le nickel a tendance à perdre les deux électrons de sa couche 4s (par attaques oxydantes conduisant donc au cation Ni²⁺) ou à capter deux électrons pour saturer sa couche 3d (chimi- sorption). Lors d'un dépôt par voie chimique, le réducteur a tendance à s'oxyder au contact du nickel qui, lui, a tendance à se réduire. Les électrons libérés par l'oxydation du réducteur viennent alors saturer la couche 3d du nickel, mais comme l'existence d'un anion du nickel est physiquement impossible, le métal cède alors ses électrons en excès au cation qui lui est le plus proche, lequel s'empresse de prendre ces électrons supplémentaires pour s'inclure dans le dépôt. Il s'agit ainsi d'une réaction électrochimique catalysée par le dépôt lui-même.

Les inventeurs ont alors constaté qu'il pouvait être intéressant d'utiliser cette propriété pour réduire l'activité du dépôt, et, qu'à cet effet, il convenait de mettre en présence un produit présentant un doublet électronique pouvant être facilement capté par le nickel et/ou le cobalt, pour saturer la couche 3d de l'atome de nickel, lui permettant ainsi de s'adsorber sur le métal.

Les essais réalisés par le Demandeur avec des bains pour dépôt chimique de nickel et/ou de cobalt conformes à l'invention ont été tout à fait concluants.

Comme composés répondant à cette condition, on peut citer les hétérocycles à caractère aromatique comprenant un ou plusieurs hétéroatomes d'azote et/ou d'oxygène, tels que définis dans la revendication 1.

Le stabilisant peut ainsi être choisi parmi les hétérocycles azotés à 5 atomes comprenant un ou plusieurs atomes d'azote, par exemple pyrrole, indole, purine, pyrazole, triazole, tétrazole et composés similaires.

Le stabilisant peut également être choisi parmi les hétérocycles azotés à 6 atomes comprenant un ou plusieurs atomes d'azote dans le cycle, par exemple pyridine, cinnoline, pyridazine, pyrimidine, pyrazine et similaires.

EP-A-0 066 656, publié après la date de priorité de la présente Demande, divulgue la présence d'imidazole, à l'exclusion de tout autre hétérocycle azoté, dans un bain de dépôt chimique comparable par ailleurs à celui de l'invention. Ce document n'indique d'ailleurs pas que l'imidazole joue le rôle de stabilisant.

Bien que les hétérocycles non substitués donnent en général les meilleurs résultats, ces hétérocycles peuvent être substitués sur un ou plusieurs de leurs atomes de carbone, le substituant pouvant être notamment un radical hydrocarboné, un radical à fonction alcool, acide carboxylique, éther, ester ou amine, un dérivé aliphatique ou aromatique, un atome d'halogène, ou un substituant de type nitro ou nitroso.

Dans le cas d'un hétérocycle à plusieurs atomes d'azote, des substituants peuvent être présents sur l'un au moins d'entre eux, à condition qu'il subsiste au moins un atome d'azote non substitué, faute de quoi le doublet électronique facilement capté disparaîtrait.

En effet, les inventeurs ont constaté que le chlorure de N-méthylpyridinium ne présente pas de propriétés stabilisantes et qu'un bain de dépôt chimique contenant ce composé se décompose très rapidement, ce qui s'explique par le masquage du doublet électronique par le substituant.

Comme dérivés substitués, on peut également utiliser les hétérocycles dont au moins deux atomes adjacents (carbone ou azote) portent des substituants formant ensemble un cycle aromatique, sous réserve qu'il reste au moins un atome d'azote non substitué.

Comme exemples d'hétérocycles azotés substitués, on peut citer l'acide nicotinique (a-pyridi- necarboxylique), l'acide cinnolique (a. a-pyridine- dicarboxylique), la 2-aminoquinoléine, la riboflavine, l'acridine.

Un autre type de composés utilisables comme stabilisants de bain de dépôt chimique de nickel et/ou de cobalt selon l'invention est constitué par les hétérocycles oxygénés à caractère aromatique et leurs dérivés de substitution. On peut citer les hétérocycles à 5 atomes, par exemple le furane, non substitués ou substitués sur un ou plusieurs atomes de carbone du cycle par des substituants analogues à ceux définis ci-dessus pour les hétérocycles azotés.

Enfin, un troisième type de composés utilisables comme stabilisants, conformément à l'invention, est constitué par les éthers lourds du type R-Q-R'. solubles dans l'eau, dans lesquels R et R' sont des radicaux aliphatiques. Peuvent être considérés comme éthers lourds ceux ayant une masse moléculaire suffisante pour ne pas abaisser le point d'ébullition du bain au-dessous de 70 °C, température minimale d'utilisation industrielle de la plupart des bains. Conviennent ainsi les éthers dans lesquels les radicaux R et R' comportent chacun au moins 3 atomes de carbone.

Les stabilisants selon l'invention, qui ne présentent ni soufre, ni métal lourd ou métalloïde indésirable, donnent toute satisfaction, notamment pour le revêtement de pièces d'alliages destinées à fonctionner à très hautes températures ou pour la fabrication de pièces destinées à entrer en contact avec des produits alimentaires.

Par ailleurs, on peut remarquer que le type de stabilisant selon l'invention agit directement sur le métal du dépôt et est donc utilisable quel que soit le réducteur employé. Cependant, dans le cas où on utilise un réducteur à base d'hydrure de bore, par exemple un borohydrure alcalin tel que NaBH₄ ou KBH₄ ou un aminoborane tel que BH₃, R₂NH où R est un radical aliphatique, l'adjonction d'un stabilisant secondaire est rendue nécessaire afin de ralentir l'activité du réducteur, comme usuel dans les bains de dépôt chimique utilisés jusqu'ici employant des stabilisants primaires soufrés ou à métal lourd. A cet effet, on utilise avantageusement un composé de chrome pour des bains faiblement acides ou moyennement alcalins et un composé d'arsenic pour des bains fortement alcalins. Ces stabilisants secondaires n'entraînent d'ailleurs jamais la présence de résidus dans les dépôts obtenus.

Les bains selon l'invention peuvent comprendre un seul composé ou un mélange de composés stabilisants.

La teneur en stabilisant est située entre des limites variant suivant les conditions opératoires. Si le bain contient une quantité trop faible de stabilisant, il se produit une décomposition spontanée du bain et si, par contre, il contient un excès de stabilisant, la vitesse est alors pratiquement nulle.

On peut indiquer que, pour des bains acides, il est préférable que la concentration du bain en stabilisant soit comprise entre environ 5,7 · 10-3 et 6,9 10⁻³ M et qu'elle soit, de préférence, de l'ordre de 6,3 · 10⁻³ M.

Pour des bains alcalins, la concentration en stabilisant est avantageusement comprise entre environ 2,5 · 10⁻⁴ et 3,5 · 10⁻⁴ M, et elle est de préférence de l'ordre de 3 · 10⁻⁴ M.

L'invention est illustrée ci-après par quelques exemples de bains qui ne sont nullement à considérer comme limitatifs. Les concentrations indiquées sont exprimées en mole/litre (concentration molaire).

Des exemples sont donnés de bains faiblement acides, de bains faiblement alcalins et de bains alcalins, utilisant des réducteurs à base de bore ou à base de phosphore.

### A. Bains faiblement acides : 4,0 < pH < 7,0

### Exemple 1

sel métallique : chlorure de nickel hexahydraté 0,13 M
complexants :
   citrate de sodium 4,3 - 10-² M
   succinate de sodium 4,4 - 10-² M
   acétate de sodium 2,4 - 10-¹ M
stabilisants :
   - primaire : pyridine 6,3 - 10⁻³ M
   - secondaire :
      20 ml d'une solution de 0,5 M en chlorure de chrome hexahydraté et 0,7 M en acide citrique, le tout amené à pH = 6 par l'ammoniaque, ce qui fournit dans le bain du chlorure de chrome hexahydraté (CrCl₃, 6H₂0) 9 · 10⁻³ M et de l'acide citrique 1,4 · 10-² M.

Le pH, dont la valeur est déterminée par mesure électrométrique, est réglé entre 5,0 et 5,5 à l'aide d'ammoniaque diluée.

La température d'utilisation d'un tel bain est comprise entre 50 et 80 °C.

Il a été essayé avec, comme réducteur, une solution aqueuse de diéthylaminoborane.

On a obtenu une vitesse de dépôt de l'ordre de 10 µm/h pour une concentration en diéthylaminoborane de 2,5 g/l à une température du bain de 72 °C.

### Exemple 2

Le bain selon cet exemple diffère du bain précédent notamment par la nature des complexants. Sa composition est la suivante :
sel métallique : chlorure de nickel hexahydraté 0,21 M
complexants :
   acide glycolique 3 - 10⁻⁴ M
   acide lactique 1,6 · 10⁻⁴ M
   acide succinique 5,5 · 10-² M
stabilisants :
   - primaire : pyridine 6,3 - 10⁻³ M
   - secondaire :
      chlorure de chrome hexahydraté 9 · 10⁻³ M
      acide citrique 1,4 - 10-² M

Le pH du bain, dont la valeur est déterminée par mesure électrométrique, est réglé entre 6,0 et 6,5 à l'aide d'ammoniaque diluée.

La température d'utilisation d'un tel bain est comprise entre 70 et 80 °C.

Il a été essayé avec, comme réducteur, une solution aqueuse de diméthylaminoborane.

Pour une telle température comprise entre 70 et 80 °C, et pour une concentration en réducteur de 4 g/I, on obtient une vitesse de dépôt comprise entre 10 et 15 µm/h.

### Exemple 3

On prépare un bain identique à celui de l'Exemple 2, à l'exception du fait qu'on utilise du chlorure de cobalt hexahydraté dans une concentration de 0,2 M à la place du chlorure de nickel hexahydraté.

La température d'utilisation d'un tel bain est comprise entre 70 et 80 °C.

Ce bain a été essayé en utilisant comme réducteur une solution aqueuse de diméthylaminoborane.

Pour une concentration en réducteur de 4 g/l, et pour une température comprise entre 70 et 80 °C, on obtient une vitesse de dépôt comprise entre 10 et 15 µm/h respectivement.

### Exemple 4

On prépare un bain identique à celui de l'Exemple 2, à l'exception du fait qu'on utilise du chlorure de nickel hexahydraté dans une concentration de 0,17 M et du chlorure de cobalt hexahydraté dans une concentration de 0,042 M à la place du seul chlorure de nickel hexahydraté.

La température d'utilisation de ce bain est comprise entre 70 et 80 °C.

En utilisant comme réducteur une solution aqueuse de diméthylaminoborane et en opérant à une température du bain comprise entre 70 et 80 °C, on obtient respectivement une vitesse de dépôt comprise entre 10 et 15 µm/h.

### B. Bain faiblement alcalin : 7,0 < pH < 9,0

Pour de tels bains, de bons complexants sont constitués par des sels d'ammonium.

### Exemple 5

sel métallique : chlorure de nickel hexahydraté 0,21 M
complexants :
   acide succinique 0,3 M
   citrate d'ammonium
   diammonique 8,8 · 10-² M
stabilisants :
   - primaire : pyridine 6,3 · 10⁻³ M
   - secondaire :
      chlorure de chrome hexahydraté 1 10⁻³ M
      acide citrique 1,4 · 10⁻² M

Le pH du bain, dont la valeur est déterminée par mesure électrométrique, est réglé entre 7,0 et 8,0 à l'aide d'ammoniaque diluée.

Le bain est essayé avec, comme réducteur, une solution aqueuse de diméthylaminoborane.

Pour une température d'utilisation du bain comprise entre 50 et 70°C, et pour une concentration en réducteur de 4 g/I, on obtient une vitesse de dépôt comprise entre 5 et 10 µm/h.

### C. Bain fortement alcalin : pH > 9

### Exemple 6

sel métallique : chlorure de nickel hexahydraté : 0,13 M
complexant : éthylène diamine : 1 M
stabilisants :
   - primaire : alcool furfurylique : 2,9 . 10-⁴ M
   - secondaire : acide arsénique : 4,4 · 10⁻³ M Pour porter le pH à la valeur appropriée, on utilise de la soude caustique 1 M.

Le pH est alors compris entre 13 et 14.

Ce bain est essayé avec, comme réducteur, une solution aqueuse de borohydrure de sodium.

Sa température est maintenue entre 92 et 95 °C.

Pour cette plage de températures, et pour une concentration en réducteur de 0,5 g/l, on obtient une vitesse de dépôt comprise entre 5 et 10 µm/h.

## Revendications

1. Bain pour le dépôt chimique de nickel et/ou de cobalt, comprenant un sel du métal (ou des métaux) à déposer, un ou plusieurs complexants de ce métal (ou de ces métaux), un réducteur à base de bore ou de phosphore et un stabilisant, caractérisé en ce que le stabilisant est un composé organique soluble dans l'eau ne comprenant ni soufre ni aucun métal ou métalloïde des groupes lllb (bore et aluminium exceptés), IVb (carbone excepté), Vb (azote et phosphore exceptés), Vlb (oxygène excepté) et Vllb (fluor et chlore exceptés), et possédant un doublet électronique pouvant être facilement capté par le nickel et/ou le cobalt, choisi parmi les hétérocycles à caractère aromatique comprenant un ou plusieurs hétéroatomes d'azote et/ou d'oxygène, à l'exclusion de l'imidazole, et les éthers solubles dans l'eau répondant à la formule R―O―R' dans laquelle R et R' comportent chacun au moins trois atomes de carbone.

2. Bain selon la revendication 1, caractérisé en ce que le stabilisant ne comprend aucun métalloïde du groupe Vllb.

3. Bain selon l'une des revendications 1 et 2, caractérisé en ce que le stabilisant est choisi parmi les hétérocycles à caractère aromatique comprenant un hétéroatome d'azote.

4. Bain selon la revendication 3, caractérisé en ce que le stabilisant est choisi parmi les hétérocycles à cinq atomes dont le cycle compte un atome d'azote, et parmi leurs dérivés N- ou C-substitués.

5. Bain selon la revendication 3, caractérisé en ce que le stabilisant est choisi parmi le pyrrole et l'indole.

6. Bain selon la revendication 3, caractérisé en ce que le stabilisant est choisi parmi les hétérocycles à six atomes dont le cycle compte un atome d'azote, et parmi leurs dérivés N- ou C-substitués.

7. Bain selon la revendication 6, caractérisé en ce que le stabilisant est la pyridine.

8. Bain selon la revendication 1, caractérisé en ce que le stabilisant est choisi parmi les hétérocycles oxygénés à cinq atomes et leurs dérivés substitués.

9. Bain selon la revendication 8, caractérisé en ce que le stabilisant est le furanne.

10. Bain selon l'une quelconque des revendications précédentes, caractérisé en ce qu'il comprend un mélange de plusieurs composés stabilisants.

11. Bain selon l'une quelconque des revendications précédentes, caractérisé en ce que le (ou les) composé(s) stabilisant(s), pour un bain acide, est (sont) présent(s) dans une concentration molaire comprise entre environ 5,7 · 10⁻³ M et 6,9 · 10⁻³ M, de préférence de l'ordre de 6,3 · 10⁻³ M.

12. Bain selon l'une quelconque des revendications 1 à 11, caractérisé en ce que le (ou les) composé(s) stabilisant(s), pour un bain alcalin, est (sont) présent(s) dans une concentration molaire comprise entre environ 2,5 · 10⁻⁴ M et 3,5 · 10⁻⁴ M, de préférence de l'ordre de 3 · 10⁻⁴ M.

## Claims

1. A bath for the chemical deposition of nickel and/or of cobalt, comprising a salt of the metal (or of the metals) to be deposited, one or more complexing agents of this metal (or of these metals), a reducing agent comprising boron or phosphorus and a stabilizing agent, characterised in that the stabilizing agent is an organic compound soluble in water, comprising neither sulphur nor any metal or metalloid of the groups lllb (except boron and aluminium), IVb (except carbon), Vb (except nitrogen and phosphorus), Vlb (except oxygen) and Vllb (except fluorine and chlorine), and having an electron pair which can easily be captured by nickel and/or cobalt, selected from among the heterocyclic compounds of an aromatic character comprising one or more heteroatoms of nitrogen and/or of oxygen, excluding imidazole, and the ethers soluble in water corresponding to the formula R-0-R' in which R and R' each comprise at least three atoms of carbon.

2. A bath as claimed in claim 1. characterised in that the stabilizing agent does not comprise any metalloid of the group Vllb.

3. A bath as claimed in one of the Claims 1 and 2, characterised in that the stabilizing agent is selected from among the heterocyclic compounds of an aromatic character comprising a heteroatom of nitrogen.

4. A bath as claimed in claim 3, characterised in that the stabilizing agent is selected from among the heterocyclic compounds with five atoms, the ring of which includes a nitrogen atom, and from among their N- or C-substituted derivatives.

5. A bath as claimed in claim 3, characterised in that the stabilizing agent is selected from among pyrrole and indole.

6. A bath as claimed in claim 3, characterised in that the stabilizing agent is selected from among the heterocyclic compounds with six atoms, the ring of which includes a nitrogen atom, and from among their N- or C-substituted derivatives.

7. A bath as claimed in claim 6, characterised in that the stabilizing agent is pyridine.

8. A bath as claimed in claim 1, characterised in that the stabilizing agent is selected from among the oxygenated heterocyclic compounds with five atoms and their substituted derivatives.

9. A bath as claimed in claim 8, characterised in that the stabilizing agent is furan.

10. A bath as claimed in any one of the preceding claims, characterised in that it comprises a mixture of a plurality of stabilizing compounds.

11. A bath as claimed in any one of the preceding claims, characterised in that, for an acid bath, the stabilizing compound (or compounds) is (are) present in a molar concentration comprised between about 5.7 x 10-³ M and 6.9 x 10-³ M, preferably of the order of 6.3 x 10-3 M.

12. A bath as claimed in any one of the claims 1 to 11, characterised in that, for an alkaline bath, the stabilizing compound (or compounds) is (are) present in a molar concentration comprised between about 2.5 x 10-4 M and 3.5 x 10-⁴ M. preferably of the order of 3 x 10⁻⁴ M.

## Patentansprüche

1. Bad zum chemischen Abscheiden von Nickel- und/oder Kobaltüberzügen, bestehend aus einem Salz des abzuscheidenden Metalls (bzw. der abzuscheidenden Metalle), einem oder mehreren Komplexbildnern dieses Metalls (bzw. dieser Metalle), einem Reduktionsmittel auf der Basis von Bor oder Phosphor und einem Stabilisierungsmittel, dadurch gekennzeichnet, daß das Stabilisierungsmittel eine organische wasserlösliche Verbindung ist, die weder Schwefel noch ein anderes Metall oder Nichtmetall der Gruppen Illb (ausgenommen Bor und Aluminium), IVb (ausgenommen Kohlenstoff), Vb (ausgenommen Stickstoff und Phosphor), Vlb (ausgenommen Sauerstoff) und Vllb (ausgenommen Fluor und Chlor) enthält und die über ein Dublett verfügt. welches von Nickel und/oder Kobalt leicht gebunden werden kann, wobei dieses Stabilisierungsmittel eine aromatische heterocyclische Verbindung mit einem oder mehreren Stickstoff-und/oder Sauerstoff-Heteroatomen mit Ausnahme von Imidazol oder ein wasserlöslicher Äther entsprechend der Formel R―O―R' ist, wobei R und R' jeweils über mindestens drei Kohlenstoffatome verfügen.

2. Bad gemäß Anspruch 1, dadurch gekennzeichnet, daß das Stabilisierungsmittel kein Nichtmetall der Gruppe Vllb enthält.

3. Bad gemäß Anspruch 1 oder 2, dadurch gekennzeichnet, daß das Stabilisierungsmittel eine aromatische heterocyclische Verbindung mit einem Stickstoff-Heteroatom ist.

4. Bad gemäß Anspruch 3, dadurch gekennzeichnet, daß das Stabilisierungsmittel eine heterocyclische Verbindung mit 5 Atomen ist, deren Ring ein Stickstoffatom enthält, oder eines ihrer Derivate mit N- oder C-Substituenten.

5. Bad gemäß Anspruch 3, dadurch gekennzeichnet, daß das Stabilisierungsmittel Pyrrol oder Indol ist.

6. Bad gemäß Anspruch 3, dadurch gekennzeichnet, daß das Stabilisierungsmittel eine heterocyclische Verbindung mit sechs Atomen ist, deren Ring ein Stickstoffatom enthält, oder eines ihrer Derivate mit N- oder C-Substituenten.

7. Bad gemäß Anspruch 6, dadurch gekennzeichnet, daß das Stabilisierungsmittel Pyridin ist.

8. Bad gemäß Anspruch 1, dadurch gekennzeichnet, daß das Stabilisierungsmittel eine oxidierte heterocyclische Verbindung mit fünf Atomen oder eines ihrer substituierten Derivate ist.

9. Bad gemäß Anspruch 8, dadurch gekennzeichnet, daß das Stabilisierungsmittel Furan ist.

10. Bad gemäß einem der oben genannten Ansprüche, dadurch gekennzeichnet, daß es eine Mischung aus mehreren stabilisierenden Verbindungen enthält.

11. Bad gemäß einem der oben genannten Ansprüche, dadurch gekennzeichnet, daß die stabilisierende(n) Verbindung(en) bei einem sauren Bad in einer Stoffmengen-Konzentration zwischen ca. 5,7 x 10--3 M und 6,9 x 10⁻³ M, vorzugsweise in der Größenordnung von 6,3 x 10⁻³ M vorliegt (bzw. vorliegen).

12. Bad gemäß einem der Ansprüche 1 bis 11, dadurch gekennzeichnet, daß die stabilisierende(n) Verbindung(en) bei einem alkalischen Bad in einer Stoffmengen-Konzentration zwischen ca. 2,5 x 10-⁴ M und 3,5 x 10-4 M, vorzugsweise in der Größenordnung von 3 x 10⁻⁴ M vorliegt (bzw. vorliegen).
